# EUROPÄISCHE PATENTSCHRIFT

(11) **EP 2 935 635 B1**
(45) Veröffentlichungstag und Bekanntmachung des Hinweises auf die Patenterteilung: **28.09.2022**
(21) Anmeldenummer: 13830148.6
(22) Anmeldetag: 20.12.2013
(51) Int. Cl.: C21D 1/26, C22C 38/04, C21D 6/00, C21D 1/18, C21D 1/78

(54) **VERFAHREN ZUM WÄRMEBEHANDELN EINES MANGAN-STAHLPRODUKTS UND MANGAN-STAHLPRODUKT**
METHOD FOR THE HEAT TREATMENT OF A MANGANESE STEEL PRODUCT AND MANGANESE STEEL PRODUCT
PROCÉDÉ DE TRAITEMENT THERMIQUE D'UN PRODUIT EN ACIER AU MANGANÈSE ET PRODUIT EN ACIER AU MANGANÈSE

(30) Priorität: 21.12.2012 EP 12198817
(43) Veröffentlichungstag der Anmeldung: 28.10.2015
(73) Patentinhaber: voestalpine Stahl GmbH, 4020 Linz (AT)
(72) Erfinder: ARENHOLZ, Enno, A-4040 Plesching (AT); SAMEK, Ludovic, A-4030 Linz (AT)
(74) Vertreter: Troesch Scheidegger Werner AG
(86) Internationale Anmeldenummer: PCT/EP2013/003898
(87) Internationale Veröffentlichungsnummer: WO 2014/095082

(56) Entgegenhaltungen:
- KR-A- 20040 059 293
- US-A- 4 047 979
- A. ARLAZAROV ET AL.: "Evolution of microstructure and mechanical properties of medium Mn steels during double annealing", MATERIALS SCIENCE AND ENGINEERING A, 2012, XP002696031, in der Anmeldung erwähnt

## Beschreibung

Die vorliegende Erfindung bezieht sich auf ein Verfahren zum Wärmebehandeln eines Mangan-Stahlprodukts, das hier auch als Mittel-Mangan-Stahlprodukt bezeichnet wird. Es geht auch um eine spezielle Legierung eines Mangan-Stahlprodukts, das im Rahmen eines speziellen Verfahrens wärmebehandelt werden kann.

Sowohl die Zusammensetzung, respektive Legierung als auch die Wärmebehandlung im Herstellungsprozess haben einen deutlichen Einfluss auf die Eigenschaften von Stahlprodukten.

So ist auch bekannt, dass im Rahmen einer Wärmebehandlung das Aufwärmen, Halten und Abkühlen einen Einfluss auf das endgültige Gefüge eines Stahlprodukts haben kann. Weiterhin spielt, wie bereits angedeutet, natürlich auch die Legierungszusammensetzung des Stahlprodukts eine grosse Rolle. Die thermodynamischen und werkstofftechnischen Zusammenhänge in legierten Stählen sind sehr komplex und hängen von vielen Parametern ab.

Es hat sich gezeigt, dass sich durch eine Kombination verschiedener Phasen und Mikrostrukturen im Gefüge eines Stahlprodukts die mechanischen Eigenschaften und die Verformbarkeit beeinflussen lassen.

Je nach Zusammensetzung und Wärmebehandlung können sich in Stahlprodukten unter anderem Ferrit-, Pearlit-, Restaustenit- (auch als "retained austenite" bekannt), angelassene Martensit- (auch als "tempered martensite" bekannt), Martensit-Phasen und Bainit-Mikrostrukturen ausbilden. Die Eigenschaften von Stahl-Legierungen hängen unter anderem von den Anteilen der verschiedenen Phasen, Mikrostrukturen und von deren struktureller Anordnung in der mikroskopischen Betrachtung ab.

Aus dem Dokument KR 1020040059293 A ist ein Stahlprodukt bekannt, welches beispielsweise Kohlenstoff-, Silizium-, Mangan-, Phosphor-, Schwefel-, Bor-, Molybdän- und Aluminium-Anteile aufweist, und welches nach einem Warmwalz-Schritt und einem Kaltwalzschritt an der Luft oder im Ofen gekühlt wurde.

Einfache Formen von fortgeschrittenen, hochstarken Stählen der 1. Generation haben zum Beispiel eine 2-Phasen Zusammensetzung aus Ferriten und Martensiten. Solche Stähle werden auch als zweiphasige Stähle bezeichnet. Ferrit (je nach Konstellation auch α-Fe oder δ-Fe genannt) bildet eine relativ weiche Matrix und Martensit bildet typischerweise Einschlüsse in dieser Matrix.

Es gibt auch Komplexphasen-Stähle (auch "complex phase steels" genannt) der 1. Generation, deren Mikrostruktur Ferrit, Bainit, angelassenes Martensit und Martensit umfassen. Die homogenere Mikrostruktur der Komplexphasen-Stähle führt im Vergleich z.B. gegenüber 2-Phasen-Stählen zu hervorragenden Eigenschaften beim Biegen.

Stähle der 2. Generation, wie zum Beispiel TWIP Stahl, haben hauptsächlich eine austenitische Mikrostruktur und einen hohen Mangan-Anteil grösser 15 Gew.%. TWIP steht für TWinning Induced Plasticity steel.

Jeder dieser Stähle hat andere Eigenschaften. Je nach spezifischem Anforderungsprofil kommen zum Beispiel im Automobilbau unterschiedliche Stähle zum Einsatz.

Der Kohlenstoffanteil (C) liegt bei solchen Stählen typischerweise im Bereich zwischen 0,2 und 1,2 Gew.%. Es handelt sich also meist um milde Stähle.

Aus der Veröffentlichung von A. Arlazarov et al. mit dem Titel "Evolution of microstructure and mechanical properties of medium Mn steels during double annealing" in Materials Science and Engineering A, 2012, ist ein Gefüge mit Ferrit, Martensit und Restaustenit mit einer Legierung mit 4,6 Gew.% Mn bekannt. Dieses Gefüge wird einem zweistufigen Glühverfahren unterzogen, das in Fig. 4A im direkten Vergleich mit einem Verfahren der Erfindung dargestellt ist. Das zweistufige Glühverfahren nach Arlazarov et al. ist in Fig. 4A mit e1, h1, a1 und e2, h2, a2 bezeichnet. Das Gefüge nach Arlazarov et al. wurde als komplexe, ultrafeine Mikrostruktur beschrieben, die sich aus den drei Phasen retained Austenit, Martensit und Ferrit zusammen setzt. Es handelt sich bei Arlazarov et al. also um einen milden Mittel-Mangan-Stahl.

Ein Austenit-Gefüge (auch Gamma-, γ-Mischkristall oder γ-Fe genannt) ist ein Mischkristall, das sich in einem Stahlprodukt ausbilden kann. Das Austenit-Gefüge hat eine bcc-Kristallstruktur, besitzt eine hohe Warmfestigkeit und bietet gute Korrosionseigenschaften. Durch geeignetes Erwärmen und Halten bei einer Haltetemperatur oberhalb einer Schwellentemperatur, kann das Gefüge eines Stahlprodukts mindestens teilweise in Austenit umgewandelt werden. Es gibt sogenannte Austenitbildner, die den Austenit-Bereich, respektive -Volumenanteil vergrößern. Hierzu zählen unter anderem Nickel (Ni), Chrom (Cr) und Mangan (Mn). Die Austenit-Bereiche eines Stahlprodukts sind oft nicht sehr stabil und wandeln sich während des Abkühlens oder Abschreckens in Martensit um (martensitische Umwandlung genannt). Aufgrund der Martensit-Bildung und Ausscheidungen, die entstehen, kann es beim Warmwalzen solcher Stahlprodukte zu unerwünschter Rissbildung kommen.

Zusätzlich zu dem eingangs erwähnten Restaustenit, gibt es auch das sogenannte rückumgewandelte Austenit (auch "reverted Austenite" oder "Rev. Austenit" genannt). Diese Form des Austenits kann durch eine 2-Stufen Wärmebehandlung nach Miller und Grange erzeugt werden. Dieser Vorgang ist auch als ART-Wärmebehandlung bekannt. ART steht für "Austenite Reverted Transformation". Es findet bei der ART-Wärmebehandlung eine Rückumwandlung von Martensit zu rückumgewandeltem Austenit statt.

Ausser den bereits erläuterten Austenit-, Martensit- und Ferrit-Phasen, treten in Stählen auch Perlit-Phasen und Bainit-Mikrostrukturen auf. Jede dieser Phasen oder Strukturen hat andere Eigenschaften. Je nach Anwendungsgebiet des Stahlprodukts geht es daher um einen geeigneten Kompromiss der verschiedenen Eigenschaften, die zum Teil miteinander in Konkurrenz stehen. So geht zum Beispiel eine Erhöhung von Streckgrenze und Festigkeit eines Stahlprodukts auf Kosten der Zähigkeit.

Ferrit ist eine metallurgische Bezeichnung eines weiteren Mischkristalls, in dessen Gitter Kohlenstoff interstitiell (d.h. in Zwischenpositionen des Gitters) gelöst ist. Ein rein ferritisches Gefüge besitzt eine geringe Festigkeit, aber eine hohe Duktilität. Durch Zugabe von Kohlenstoff kann die Festigkeit verbessert werden, wobei das zu Lasten der Duktilität geht. Das im Zusammenhang mit Fig. 1 beschriebene Gusseisen ist ein Beispiel für ein solches Material.

Es gibt sogenannte Ferrit-Bildner, die den Ferrit-Bereich bzw. - Volumenanteil vergrößern. Hierzu zählen unter anderem Chrom (Cr), Molybdän (Mo), Vanadium (V), Aluminium (AI), Titan (Ti), Phosphor (P) und Silizium (Si).

In Fig. 1 ist ein klassisches, stark schematisiertes Diagramm von Gusseisen (eine Eisen-Kohlenstoff-Legierung mit hohem Kohlenstoffgehalt > 2,06 Gew.%) gezeigt. In diesem Diagramm sind zwei beispielhafte Abkühlkurven in Abhängigkeit der Temperatur T [°C] und der Zeit t [min] aufgetragen. Der Perlit-Bereich ist in Fig. 1 mit 4 und der Bainit-Bereich mit 5 gekennzeichnet. Mₛ bezeichnet die Martensitstarttemperatur. Die entsprechende Linie ist in Fig. 1 mit dem Bezugszeichen 3 bezeichnet. Die Martensitstarttemperatur Mₛ ist abhängig von der Legierungszusammensetzung.

Perlit ist ein Gefüge, in dem α-Ferrit- und Zementitlamellen (Zementit ist Eisenkarbid, Fe₃C) vorliegen. Bainit (auch bainitisches Eisen genannt) hat eine bcc-Struktur. Es handelt sich bei Bainit nicht um eine Phase im eigentlichen Sinne, sondern um eine Mikrostruktur, die sich im Stahl in einem bestimmten Temperaturbereich ausbildet. Bainit entsteht hauptsächlich aus Austenit.

Unter anderem bildet sich in einem solchen Gusseisenprodukt Martensit bei Temperaturen unterhalb der Linie 3 aus. Ein Martensit ist ein feinnadeliges, sehr hartes und sprödes Gefüge. Es entsteht typischerweise beim Abschrecken von Austenit mit derart hohen Abkühlgeschwindigkeiten, dass dem Kohlenstoffanteil im Stahl keine Zeit zur Diffusion aus dem Gitter bleibt. Kurve 1 in Fig. 1 zeigt das Abschrecken mit einer hohen Abkühlgeschwindigkeit, das zur Bildung von martensitischem Gefüge führt.

Kurve 2 in Fig. 1 zeigt eine sogenannte Bainit-Temperaturbehandlung. Beim Halten auf einer Temperatur oberhalb Mₛ, kann sich Austenit zu Bainit umwandeln, wenn man eine Umwandlung in die Perlitstufe vermeidet.

Es ist andeutungsweise anhand der einleitenden Erklärungen zu erkennen, dass die Zusammenhänge sehr komplex sind und dass man oft vorteilhafte Eigenschaften auf der einen Seite nur erzielen kann, wenn man auf der anderen Seite Abstriche macht.

Vor allem können bei modernen Stahlprodukten der 3. Generation beim Umformen Probleme auftreten. Unter anderem wird es als nachteilig angesehen, dass Martensit-haltige Stähle beim Kaltwalzen relativ hohe Walzkräfte erfordern. Ausserdem können sich in Martensit-haltigen Stählen beim Kaltwalzen Risse bilden.

Es stellt sich daher die Aufgabe, ein Verfahren sowie entsprechende Stahlprodukte zu schaffen, die eine optimale Kombination aus Schweißbarkeit und geringer Neigung zur Bildung von Rissen bei guter Festigkeit, sowie Kaltverformbarkeit haben.

Vorzugsweise sollen die Stahlprodukte der Erfindung eine Zugfestigkeit haben, die grösser ist als 700 MPa. Vorzugsweise soll die Zugfestigkeit sogar grösser sein als 1200 MPa.

Vorzugsweise sollen die Stahlprodukte der Erfindung gleichzeitig eine bessere Ziehbarkeit und eine bessere Biegbarkeit aufweisen als die Stahlprodukte der 1. Generation.

Gemäss Erfindung wird durch eine Kombination von Verfahrens- und Legierungskonzepten ein Stahlprodukt, vorzugsweise ein Kaltband-Stahlprodukt, mit einem ultrafeinen multiphasen Gefüge mit entsprechender Umformbarkeit bereitgestellt. Besonders bevorzugte Ausführungsformen weisen ein ultrafeines multiphasen-bainitisches Gefüge auf, das eine entsprechend gute Umformbarkeit hat.

Die Legierung der Stahlprodukte der Erfindung weist gemäss Erfindung einen mittleren Mangangehalt auf, was bedeutet, dass der Mangananteil im Bereich 3,5 Gew.% ≦Mn ≦4,9 Gew.% liegt.

Die Stahlprodukte der Erfindung bilden ein heterogenes System bzw. ein heterogenes Gefüge.

Die Stahlprodukte der Erfindung weisen gemäss Erfindung vorzugsweise mindestens anteilsmäßig eine bainitische Mikrostruktur auf. Der Anteil der bainitischen Mikrostruktur kann bis zu 20 Gew.% des Stahlprodukts betragen.

Die Stahlprodukte der Erfindung weisen gemäss Erfindung vorzugsweise mindestens anteilsmäßig Gefüge oder Bereiche mit bainitischer Mikrostruktur und Martensit auf.

Ausserdem ist der Kohlenstoffanteil gemäss Erfindung generell eher niedrig. D.h. der Kohlenstoffanteil liegt im Bereich 0,09 Gew.% ≦ C ≦ 0,15 Gew.%. Es handelt sich bei den erfindungsgemäss legierten Stählen also um sogenannte milde, hypoeutektische Stähle.

Solche Legierungen führen zu Stahlprodukten mit den gewünschten Eigenschaften, falls sie einer zweistufigen Temperaturbehandlung mit den Verfahrensschritten nach Patentanspruch 1 unterzogen werden. Diese spezielle Form der zweistufigen Temperaturbehandlung hat einen deutlichen Einfluss auf die Ausbildung einer Multiphasenstruktur des Stahlprodukts.

Gemäss Erfindung wird das Gefüge, respektive die Mikrostruktur des Stahlprodukts gezielt durch eine spezielle zweistufige Temperaturbehandlung beeinflusst.

Vorzugsweise umfasst die zweistufigen Temperaturbehandlung beim Abkühlen eine zwischenzeitliche Haltephase bei einer Temperatur, die im Bereich zwischen 370 °C und 400 °C liegt. Die zwischenzeitliche Haltephase hat eine Dauer von maximal 5 Minuten. Durch das Halten auf einer Temperatur oberhalb Mₛ, kann sich Austenit mindestens teilweise zu Bainit umwandeln, wenn man eine Umwandlung in die Perlitstufe vermeidet.

Gemäss Erfindung umfasst die Legierung der Stahlprodukte Al- und Si-Anteile. Durch eine Reduktion der Al- und Si-Anteile im Vergleich zu anderen Stählen, kann das Bainitisieren, d.h. das Bilden von bainitischen Mikrostrukturen, verstärkt werden. D.h. die Verringerung der Al- und Si-Anteile, wie dies die Erfindung vorgibt, führt zu einer Förderung der bainitischen Umwandlung. Das geschieht dadurch, dass das Bainitsche-Gebiet im Umwandlungsdiagramm verschoben wird.

Es hat sich gezeigt, dass ein zu hoher Cr-Anteil die bainitische Umwandlung negativ beeinflussen kann. Daher wird bei bevorzugten Ausführungsformen der Erfindung der Cr-Anteil auf maximal 0,4 Gew.% festgelegt.

Durch eine Festlegung des Zusammenhangs zwischen dem Kohlenstoffanteil und dem Mangananteil, kann gemäss Erfindung eine Stabilisierung der Austenit-Phase erreicht werden. Daher wird bei bevorzugten Ausführungsformen der Zusammenhang zwischen dem Kohlenstoffanteil und dem Mangananteil wie folgt festgelegt: 0.01 ≦ C(Gew.%) / Mn(Gew.%) ≦ 0,04. Besonders hervorragende Eigenschaften liefert die Zusammensetzung 0.02 * C(Gew.%) / Mn(Gew.%) * 0,04.

Durch eine Festlegung des Zusammenhangs zwischen dem Siliziumanteil, dem Aluminiumanteil und dem Chromanteil, kann eine Stabilisierung der ferritischen Phase(n) erzielt werden, die einen nicht unwesentlichen Anteil an der ultrafeinen durchschnittlichen Korngrösse hat. Daher wird bei allen Ausführungsformen der Zusammenhang zwischen dem Siliziumanteil, dem Aluminiumanteil und dem Chromanteil wie folgt festgelegt: 0.3 Gew.% * Si + Al + Cr * 3 Gew.% und insbesondere zwischen 0.3 Gew.% * Si + Al + Cr* 2 Gew.%.

Die Erfindung lässt sich auf warm- und kaltgewalzte Stähle und entsprechende Stahlflachprodukte anwenden.

Vorzugsweise wird die Erfindung eingesetzt, um Kaltband-Stahlprodukte in Form von kaltgewalztem Flachzeug (z.B. Coils) bereit zu stellen.

Es ist ein Vorteil des Verfahrens der Erfindung, dass es im Vergleich zu vielen anderen Verfahrensansätzen wenig energieaufwändig, schneller und kostengünstiger ist.

Es ist ein Vorteil des Stahlprodukts, das aus einer Legierung und unter Anwendung des zweistufigen Verfahrens der Erfindung erzeugt wurde, dass es eine sehr gute Umformbarkeit aufweist. Die Zugfestigkeit des Stahlprodukts ist deutlich grösser als 700 MPa und kann 1200 MPa und mehr erreichen.

Es ist ein Vorteil des Stahlprodukts, das aus einer Legierung und unter Anwendung des zweistufigen Verfahrens der Erfindung erzeugt wurde, dass es aufgrund der relativ homogenen, ultrafeinen Mikrostruktur im Vergleich zu zweiphasigem Stahl und TRIP-Stahl hervorragende Umformeigenschaften beim Biegen hat. TRIP steht im Englischen für "TRansformation Induced Plasticity".

Es ist ein Vorteil des Stahlprodukts, das gemäss bevorzugter Ausführungsformen der Erfindung ein Gefüge mit Bainit umfasst, dass es deutlich bessere Biegeeigenschaften und auch einen besseren HET-Wert hat (HET steht im Englischen für "hole expansion test").

Weitere vorteilhafte Ausgestaltungen der Erfindung bilden die Gegenstände der abhängigen Ansprüche.

### ZEICHNUNGEN.

Ausführungsbeispiele der Erfindung werden im Folgenden unter Bezugnahme auf die Zeichnungen näher beschrieben.
- **FIG. 1A**: zeigt eine schematische Darstellung eines Temperatur-Zeit-Diagramms für Gusseisen, das als Beispiel zur Erklärung grundlegender Mechanismen zu verstehen ist;
- **FIG. 2**: zeigt eine Skala, die eine Einordnung von Stahlprodukten nach dem Durchmesser der Korngrösse ermöglicht;
- **FIG. 3**: zeigt eine schematisch Darstellung von Verfahrensschritten, gemäss Erfindung;
- **FIG. 4A**: zeigt eine schematische Darstellung eines beispielhaften Temperatur-Zeit-Diagramms für die 2-stufige Temperaturbehandlung eines Stahl(zwischen)produkts der Erfindung, wobei im gleichen Diagramm als Vergleich auch ein vorbekanntes 2-stufiges Verfahren (nach Arlazarov et al.) gezeigt ist;
- **FIG. 4B**: zeigt eine schematische Darstellung eines beispielhaften Temperatur-Zeit-Diagramms für eine weitere 2-stufige Temperaturbehandlung eines Stahl(zwischen)produkts der Erfindung, wobei beim Abkühlen ein zwischenzeitliches Halten statt findet;
- **FIG. 5**: zeigt ein schematisches Diagramm der Verteilungsfunktion des Korndurchmessers eines Stahlprodukts der Erfindung;
- **FIG. 6A**: zeigt ein Temperatur-Zeit-Diagramm (kontinuierliches ZTU-Diagramm genannt; im Englischen "continuous cooling transformation diagram") für eine Schmelze MF232, wobei die Zeit auf einer logarithmischen Skala dargestellt ist;
- **FIG. 6B**: zeigt ein Temperatur-Zeit-Diagramm für eine Schmelze MF233;
- **FIG. 6C**: zeigt ein Temperatur-Zeit-Diagramm für eine Schmelze MF230;
- **FIG. 6D**: zeigt ein Temperatur-Zeit-Diagramm für eine Schmelze MF231.

### Detaillierte Beschreibung

Gemäß Erfindung geht es um multiphasen Medium-Mangan-Stahlprodukte, die Martensit-, Ferrit- und Restaustenit-Bereiche oder Phasen, sowie optional auch Bainit-Mikrostrukturen umfassen. D.h. die Stahlprodukte der Erfindung zeichnen sich durch eine spezielle Gefügekonstellation aus, die hier je nach Ausführungsform auch Multiphasen Gefüge oder, falls Bainit vorhanden ist, als Multiphasen-Bainitisches Gefüge bezeichnet werden. Insbesondere geht es hier um Kaltband-Stahlprodukte.

Teilweise ist im Folgenden von Stahl(zwischen)produkten die Rede, wenn es darum geht zu betonen, dass es nicht um das fertige Stahlprodukt sondern um ein Vor- oder Zwischenprodukt in einem mehrstufigen Fertigungsprozess geht. Ausgangspunkt für solche Fertigungsprozesse ist meist eine Schmelze. Im Folgenden wird die Legierungszusammensetzung der Schmelze angegeben, da man auf dieser Seite des Fertigungsprozesses relativ genau auf die Legierungszusammensetzung Einfluss nehmen kann (z.B. durch Zuchargieren von Bestandteilen, wie Silizium). Die Legierungszusammensetzung des Stahlprodukts weicht im Normalfall nur unwesentlich von der Legierungszusammensetzung der Schmelze ab.

Der Begriff "Phase" wird hier unter anderem durch seine Zusammensetzung aus Anteilen der Komponenten, Enthalpiegehalt und Volumen definiert. Unterschiedliche Phasen sind im Stahlprodukt durch Phasengrenzen voneinander getrennt.

Die "Komponenten" oder "Konstituenten" der Phasen können entweder chemische Elemente (wie Mn, Ni, AI, Fe, C, ... usw.) oder neutrale, molekülartige Aggregate (wie FeSi, Fe₃C, SiO₂, usw.) oder geladene, molekülartige Aggregate (wie Fe²⁺, Fe³⁺, usw.) sein.

Alle Mengen oder Anteilsangaben werden im Folgenden in Gewichtsprozent (kurz Gew.%) gemacht, soweit nichts anderes erwähnt ist. Wenn Angaben zur Zusammensetzung der Legierung respektive des Stahlprodukts gemacht werden, dann umfasst die Zusammensetzung neben den explizit aufgelisteten Materialien bzw. Stoffen als Grundstoff Eisen (Fe) und sogenannte unvermeidbare Verunreinigungen, die immer im Schmelzbad auftreten und sich auch in dem daraus entstehenden Stahlprodukt zeigen. Alle Gew.%-Angaben sind also stets auf 100 Gew.% zu ergänzen.

Die milden Mittel-Mangan-Stahlprodukte der Erfindung haben alle einen Mangangehalt, der zwischen 3,5 und 4,9 Gew.% beträgt, wobei auch hier die angegebenen Grenzen zu dem Bereich dazu gehören.

Gemäss Erfindung sind Stahlprodukte bevorzugt, die anteilsmässig eine Bainit-Mikrostruktur umfassen. Eine Bainit-Mikrostruktur ist eine Art Zwischenstufengefüge, das sich typischerweise bei Temperaturen zwischen denen für die Perlit- bzw. Martensit-Bildung ausbildet, wie anhand von Fig. 6A bis 6D näher erläutert werden wird. Die Umwandlung in eine Bainit-Mikrostruktur steht üblicherweise in Konkurrenz zu der Umwandlung in ein Perlitgefüge.

Die_{.} Bainit-Mikrostruktur tritt gemäss Erfindung meist in einer Art Konglomerat zusammen mit Ferrit auf.

Die Erfindung setzt auf eine Kombination aus Legierungszusammensetzung (der Schmelze) und aus Verfahrensschritten zur Wärmebehandlung des Stahlzwischenprodukts, um im Gesamtgefüge des Stahlprodukts Anteile an Bainit-Mikrostruktur zu erzielen.

Es kommen bei allen Ausführungsformen sowohl die Angaben in Sachen Legierungszusammensetzung als auch die Verfahrensschritte der Erfindung gemeinsam zu Einsatz, da man so die besten Ergebnisse erzielt. Aber auch die Berücksichtigung der Aussagen in Sachen Legierungszusammensetzung liefert bereits bemerkenswerte Ergebnisse zum Beispiel in Bezug auf die Unformbarkeit (z.B. beim Kaltwalzen).

Die Stahlprodukte der Erfindung können unter Einsatz eines beliebigen Schmelzverfahrens hergestellt werden. Diese Schritte sind nicht Gegenstand der Erfindung. Details werden hier nicht erläutert, da sie dem Fachmann hinlänglich bekannt sind. Ausgangspunkt ist stets eine Legierung der Schmelze oder des Stahlzwischenprodukts, die gemäss Erfindung mindestens den folgenden Kriterien entspricht, respektive, welche die folgenden Anteile, neben Eisen, umfasst:
- einen Kohlenstoffanteil C zwischen 0,09 und 0,15 Gew.%,
- einen Mangananteil Mn im Bereich 3,5 Gew.% ≦ Mn ≦ 4,9 Gew.%. Der Mangananteil Mn liegt vorzugsweise bei allen Ausführungsformen der Erfindung zwischen 4,1 und 4,9 Gew.%.

Der Aluminiumanteil Al liegt vorzugsweise bei allen Ausführungsformen der Erfindung im Bereich 0,0005 ≦Al ≦1 Gew.% und insbesondere im Bereich 0,0005 ≦ Al ≦0,0015.

Alle Ausführungsformen der Erfindung umfassen
- einen Siliziumanteil Si,
- einen Aluminiumanteil Al, und
- einen Chromanteil Cr.

Wichtig ist in diesem Fall, dass der folgende Zusammenhang für den Siliziumanteil Si, Aluminiumanteil Al und Chromanteil Cr gilt: 0.3 Gew.% ≦ Si + Al + Cr ≦3 Gew.% und insbesondere 0.3 Gew.% ≦ Si + Al + Cr ≦ 2 Gew.%. Durch diese Festlegung des Zusammenhangs zwischen dem Siliziumanteil Si, dem Aluminiumanteil AI und dem Chromanteil Cr wird eine Stabilisierung der ferritischen Phase(n) im Stahlprodukt erzielt. Die ferritischen Phase(n) haben einen nicht unbedeutenden Anteil an der ultrafeinen durchschnittlichen Korngrösse des Stahlprodukts.

Vorzugsweise umfassen alle Ausführungsformen der Erfindung einen Chromanteil Cr, der kleiner ist als 0,4 Gew.%.

Ausserdem oder zusätzlich zu dem Chromanteil Cr umfassen alle Ausführungsformen der Erfindung einen Siliziumanteil Si, der zwischen 0,25 und 0,7 Gew.% liegt. Insbesondere liegt der Siliziumanteil im Bereich 0,3 ≦ Si ≦ 0,6.

Gemäss Erfindung umfasst die Legierung der Stahlprodukte bei allen Ausführungsformen Siliziumanteile Si und Aluminiumanteile Al. Durch eine Reduktion der Siliziumanteile Si und Aluminiumanteile Al im Vergleich zu anderen, vorbekannten Stählen, kann das Bainitisieren verstärkt werden. D.h. die Verringerung der Siliziumanteile Si und Aluminiumanteile Al, wie dies die Erfindung vorgibt, führt zu einer Förderung der bainitischen Umwandlung. Das geschieht dadurch, dass das Bainitsche-Gebiet 50 im Umwandlungsdiagramm (siehe Fig. 6A bis 6D) verschoben wird.

In Fig. 6A ist ein kontinuierliches ZTU-Diagramm für eine erste erfindungsgemässe Legierung gezeigt (Schmelze MF232 genannt), die verschiedenen Behandlungsschritten unterzogen wurde. Die Tabelle 2 zeigt die konkrete Legierungszusammensetzung der Schmelze MF232 und anderer beispielhafter Schmelzen der Erfindung.

Ein ZTU-Diagramm ist ein werkstoffabhängiges Zeit-Temperatur-Umwandlungsschaubild. D.h. ein ZTU-Diagramm zeigt das Mass der Umwandlung als Funktion der Zeit für eine kontinuierlich abnehmende Temperatur. Insgesamt sind in diesem Diagramm und in den Diagrammen der Figuren 6B, 6C und 6D je acht Kurven gezeigt. Die Legierungen, deren Kurven in diesen ZTU-Diagrammen gezeigt sind, haben alle die Zusammensetzungen, die in Tabelle 2 angegeben sind.

Die Schmelze 232 nach Fig. 6A, die Schmelze 233 nach Fig. 6B, die Schmelze 230 nach Fig. 6C und die Schmelze 231 nach Fig. 6D wurden alle der folgenden Temperaturbehandlung unterzogen: Aufheizrate 270°C/min für das Erwärmen E1, Austenitisierungstemperatur T1 = 810°C, Haltezeit Δ1 = 5 min, T2=650°C, Haltezeit Δ2 = 4 h (siehe z.B. Fig. 4A).

Um so weiter eine der acht Kurven links im jeweiligen Diagramm der Fig. 6A bis 6D liegt, um so schneller erfolgt das Abkühlen A1 (siehe z.B. Fig. 4A). Weiter rechts liegende Kurven beziehen sich auf Stahlprodukte, die langsamer abgekühlt wurden. Am unteren Ende jeder dieser Kurven ist in einem Kasten ein Wert für die Vickershärte HV₁₀(HV₁₀ bedeutet, dass die Vickershärte-Messung mit einer Kraft von 10 kg durchgeführt wurde) des jeweiligen Stahlprodukts gezeigt. Ausserdem sind jeweils in den Fig. 6A bis 6D der Bainit-Bereich 50 (analog zum Bainit-Bereich 5 in Fig. 1), die Martensitstarttemperatur Mₛ(analog zur Linie 3 in Fig. 1) und die Temperatur M_{f} gezeigt. M_{f} ist die Martensit-Endtemperatur, die im Englischen als "martensite finish temperature" bezeichnet wird. Die Martensit-Endtemperatur M_{f} ist die Temperatur, bei der die Umwandlung in Martensit thermodynamisch betrachtet beendet ist. Auch gezeigt sind die Temperaturschwellen Ac₃ und Ac₁ (siehe auch Fig. 4A und 4B). Der Bereich zwischen Ac₃ und Ac₁ wird als α+γ *phase region* bezeichnet.

Durch eine geeignete Verringerung der Siliziumanteile Si und Aluminiumanteile Al gegenüber vorbekannten Legierungen wird, wie bereits angedeutet, der Bainitsche-Bereich 50 im Diagramm verschoben. In den Fig. 6A bis 6D ist jeweils ein Blockpfeil ca. in der Mitte des Diagramms gezeigt, der nach links zeigt. Durch diesen Blockpfeil soll schematisch angedeutet werden, dass durch ein Reduzieren der Siliziumanteile Si und Aluminiumanteile Al (im Vergleich zum Stand der Technik) der Bainitsche-Bereich 50 nach links verlagert wird. Typischerweise wird beim schnellen Abkühlen (z.B. mit Wasser) im Wesentlichen nur Martensit gebildet. Durch das Verschieben des Bainitschen-Bereichs 50 nach links, werden auch bereits bei relativ schnellem Abkühlen Bainit-Mikrostrukturen im Stahlprodukt gebildet.

Die Zahlen, die in den Fig. 6A bis 6D unterhalb des Bainitschen-Bereichs 50 stehen, zeigen an, wie viel Volumenprozent des Gefüges in Bainit umgewandelt werden.

Aus den Fig. 6A bis 6D kann man unter anderem folgende Aussagen ableiten, wobei zu beachten ist, dass sich verschiedene Effekte zum Teil kompensieren oder überlagern:
- ein leichtes Erhöhen des Stickstoffanteils führt bei den erfindungsgemässen Legierungen zu einer höheren Vickershärte;
- ein leichtes Erhöhen des Kohlenstoffanteils (z.B. von 0,100 Gew.% auf 0,140 Gew.%) bei gleichzeitiger Reduktion des Mangananteils (z.B. von 4,900 Gew.% auf 4,000 Gew.%) führt bei den erfindungsgemässen Legierungen zu einer höheren Vickershärte (siehe im Vergleich die Diagramme der Figuren 6A und 6C).

Gemäss Erfindung wird das zweistufige Glühverfahren vorzugsweise für alle Legierungszusammensetzungen so durchgeführt, dass vor allem während des ersten Glühverfahrens (Schritt S4.1 in Fig. 4A bzw. 4B und Fig. 3) die Abkühlkurve A1 der Stahl(zwischen)produkte so verläuft, dass der Bereich der Bainitbildung 50 durchlaufen wird.

Vorzugsweise umfassen alle Ausführungsformen der Legierungszusammensetzung zusätzlich einen Stickstoffanteil N, der im Bereich zwischen 0.004 Gew.% und 0.012 Gew.% liegt, was 40ppm bis 120ppm entspricht. Insbesondere liegt der Stickstoffanteil N im Bereich zwischen 0.004 Gew.% und 0.006 Gew.% liegt, was 40ppm bis 60ppm entspricht.

Ein Stahl(zwischen)produkt mit einer Legierungszusammensetzung nach einem oder mehreren der vorausgehenden Absätze, wird typischerweise den folgenden Verfahrensschritten 10 unterzogen, wie in Fig. 3 anhand von Blockpfeilen in stark schematisierte Form dargestellt:
- Warmwalzen (Schritt S1)
- Beizen mit Sauerstoff (z.B. durch Einsatz einer Säure, wie HNO₃) (Schritt S2),
- Kaltwalzen (Schritt S3), und
- Erfindungsgemässes 2-stufiges Glühen (Teilschritte S4.1 und S4.2 nach Fig. 4A oder nach Fig. 4B).

Optional kann bei allen Ausführungsformen zwischen dem Beizen (Schritt S2) und dem Kaltwalzen (Schritt S3) als Zwischenschritt ein Vorglühschritt (z.B. mit T ~ 650°C und 10 bis 24 Stunden Dauer) eingeschoben werden (nicht in Fig. 3 gezeigt). Der Vorglühschritt kann in einer Stickstoff-Atmosphäre durchgeführt werden.

Ein solcher Vorglühschritt kann aber auch bei allen Ausführungsformen, bei Bedarf, nach dem Kaltwalzen (Schritt S3) eingeschoben werden.

In Fig. 4A ist eine schematische Darstellung eines beispielhaften Temperatur-Zeit-Diagramms für einer erste 2-stufige Temperaturbehandlung eines Stahl(zwischen)produkts der Erfindung gezeigt. Im gleichen Diagramm ist als Vergleich auch ein vorbekanntes 2-stufiges Verfahren nach Arlazarov et al. gezeigt, um Wesentliche Unterschiede besser aufzeigen zu können.

Im Rahmen des Glühens kommt gemäss Erfindung vorzugsweise bei allen Ausführungsformen ein zweistufiges Glühverfahren mit den folgenden Schritten zum Einsatz (die Bezugszeichen beziehen sich auf das Diagramm in Fig. 4A und auf das Diagramm in Fig. 4B):
1. Durchführen eines ersten Glühverfahrens mit den folgenden Teilschritten:
   a. Erwärmen E1 eines Stahl(zwischen)produkts auf eine erste Haltetemperatur T1, die oberhalb von 780 °C liegt (z.B. T1 = 810 °C),
   b. Halten H1 des Stahl(zwischen)produkts während einer ersten Zeitdauer Δ1 auf der ersten Haltetemperatur T1 (z.B. Δ1 = 5 min),
   c. Abkühlen A1 des Stahl(zwischen)produkts,
2. Durchführen eines zweiten Glühverfahrens mit den folgenden Teilschritten:
   a. Erwärmen E2 des Stahl(zwischen)produkts auf eine Haltetemperatur T2, die oberhalb von 630 °C und unterhalb von 660 °C liegt (z.B. T2 = 650 °C),
   b. Halten H2 des Stahl(zwischen)produkts während einer zweiten Zeitdauer Δ2 auf der Haltetemperatur T2 (z.B. Δ2 = 4 h),
   c. Abkühlen A2 des Stahl(zwischen)produkts, um so ein Stahlprodukt zu erhalten, das hier jeweils als Stahlprodukt bezeichnet wird.

Das Erwärmen E1 während des ersten Glühverfahrens und/oder das Erwärmen E2 während des zweiten Glühverfahrens erfolgt vorzugsweise mit einer Aufwärmrate, die zwischen 4 Kelvin/Sekunde und 50 Kelvin/Sekunde liegt. Gute Ergebnisse erreicht man vor allem im Bereich zwischen 5 Kelvin/Sekunde und 15 Kelvin/Sekunde.

Die Haltetemperatur T1 liegt hier stets oberhalb der Temperaturschwelle AC₃. D.h. die erste Haltetemperatur T1 wird so gewählt, dass sich das Stahl(zwischen)produkt während des Haltens H1 im austenitischen Gebiet (rechts im Diagramm mit γ *grains* bezeichnet) oberhalb von Ac₃=780 °C befindet. Im Fall der in den Figuren 6A bis 6D gezeigten Ausführungsbeispiele galt: T1 = 810 °C.

Die Haltetemperatur T2 liegt oberhalb von Ac₁= 630 °C und unterhalb von 660 °C. D.h. die zweite Haltetemperatur T2 wird so gewählt wird, dass sich das Stahl(zwischen)produkt während des Haltens H2 im 2-phasigen Gebiet befindet (rechts im Diagramm mit α+γ *phase region* bezeichnet).

Vorzugsweise wird während des Haltens H1 und/oder während des Haltens H2 die Temperatur des Stahl(zwischen)produkts im Wesentlichen konstant gehalten.

Vorzugsweise dauert das Halten H1 bei allen Ausführungsformen zwischen 3 und 10 Minuten und vorzugsweise zwischen 4 und 5 Minuten. D.h. es gilt die folgende Aussage: 3 min ≦ Δ1 ≦ 10 min, bzw. 4 min ≦ Δ1 ≦ 5 min. Im Fall der in den Figuren 6A bis 6D gezeigten Ausführungsbeispiele galt: Δ1 = 5 min.

Vorzugsweise dauert das Halten H2 bei allen Ausführungsformen zwischen 3 und 5 Stunden und vorzugsweise zwischen 3,5 und 4,5 Stunden. D.h. es gilt die folgende Aussage: 3 h ≦ Δ2 ≦ 5 h, bzw. 3,5 h ≦ Δ2 ≦ 4,5 h.

Ganz besonders bewährt hat sich eine Haltezeit von Δ2 ≈4h bei einer zweiten Haltetemperatur von T2 ≈650°C.

Das Abkühlen des Stahl(zwischen)produkts erfolgt bei allen Ausführungsformen beim ersten Glühverfahren und beim zweiten Glühverfahren mit einer Abkühlrate, die zwischen 25 Kelvin/Sekunde und 200 Kelvin/Sekunde liegt. Vorzugsweise liegt die Abkühlrate bei allen Ausführungsformen zwischen 40 Kelvin/Sekunde und 150 Kelvin/Sekunde. Die Kurven A1* in Fig. 4A und in Fig. 4B zeigen je einen Abkühlprozess, der mit einer hohen Abkühlrate von ca. 150 Kelvin/Sekunde beginnt und dessen Abkühlrate dann in Richtung 40 Kelvin/Sekunde abnimmt. Daher haben die Kurven A1* keinen geradlinigen Verlauf sondern eine gekrümmte Kurvenform. Die Kurven A1 in Fig. 4A und 4B zeigen je einen linear verlaufenden Abkühlprozess, der mit einer hohen Abkühlrate von ca. 150 Kelvin/Sekunde verläuft.

Das Abkühlen kann beim ersten Glühverfahren und/oder beim zweiten Glühverfahren linear (z.B. mit 150 Kelvin/Sekunde) oder entlang einer gekrümmten Kurve (z.B. entlang der Kurve A1*) erfolgen.

Das Abkühlen kann beim zweiten Glühverfahren so erfolgen, wie in Fig. 4B gezeigt. Das Abkühlen setzt sich hier aus drei Teilschritten zusammen. Im Schritt A2.1 erfolgt ein schnelles (z.B. lineares) Abkühlen von T2 bis zu einer Haltetemperatur T3, die im Bereich zwischen 370°C und 400°C liegt. Vorzugsweise beträgt diese Haltetemperatur T3 ca. 380°C. Die Haltezeit Δ3 beträgt typischerweise zwischen 2 min und 6 min. Vorzugsweise beträgt diese Haltezeit Δ3 = 5 min.

Wenn ein Verfahren nach Fig. 4B zum Einsatz kommt, wird die Haltetemperatur T3 vorzugsweise bei allen Ausführungsformen so gewählt, dass sie oberhalb der Temperatur Mₛ liegt.

Beim ersten Abkühlen A1 oder A1* entstehen gemäss Erfindung neben Martensit-Phasen auch (je nach Legierungszusammensetzung und Verfahrensführung) die erwünschten Bainit-Mikrostrukturen, wenn die Legierung gemäss Erfindung vorgegeben und das erste Glühverfahren gemäss Erfindung durchgeführt wird.

Beim vorbekannten Verfahren nach dem Stand der Technik, das in Fig. 4A durch den Kurvenverlauf e1, h1, a1 und e2, h2, a2 dargestellt ist, liegt die Temperatur während des ersten Haltens h1 deutlich niedriger als während des erfindungsgemässen ersten Haltens H1. Ausserdem ist die erste Haltezeitdauer δ1 deutlich länger. Im konkreten Beispiel gilt beim ersten Halten h1: T=750°C und δ1 = 30 min. Beim Abkühlen a1 nach dem Stand der Technik entstehen Martensit-Phasen aber keine Bainit-Mikrostrukturen. Die Temperatur liegt während des zweiten Haltens h2 etwas höher als während des erfindungsgemässen zweiten Haltens H2. Ausserdem ist die zweite Haltezeitdauer δ2 deutlich länger. Im konkreten Beispiel gilt beim zweiten Halten h2: T=670°C und 1h < δ2 < 30 h.

Es sind EBSD-Untersuchungen zur Bestimmung der Kornorientierung und -grössen verschiedener Legierungen der Erfindung durchgeführt worden. EBSD steht für "Electron BackScattered Diffraction". Es gelingt mit der EBSD-Methode, Körner mit einem Durchmesser von nur ca. 0,1 µm zu charakterisieren. Ausserdem kann mit EBSD die Kristallorientierung mit einer hohen Genauigkeit bestimmt werden. Zusätzlich wurden weitere ortsaufgelöste Methoden angewendet, um die einzelnen Körner und Korngrenzen oberflächenanalytisch bzw. elektrochemisch zu untersuchen.

Diese Untersuchungen haben bestätigt, dass (je nach Legierungszusammensetzung und Verfahrensführung) neben dem Martensit-Gefüge auch deutlich messbare Anteile an Bainit-Mikrostrukturen in Proben vorliegen, die eine Legierung gemäss Erfindung haben und die dem zweistufigen Glühverfahren, z.B. nach Fig. 4A oder 4B, unterzogen wurden.

Die Fig. 5 zeigt ein schematisches Diagramm der Verteilungsfunktion Fx(x) des Korndurchmessers der bcc-a Phase eines speziellen Stahlprodukts der Erfindung. bcc steht für "body centered cubic". Das spezielle Stahlprodukt, dessen Verteilungsfunktion Fx(x) des Korndurchmessers in Fig. 5 gezeigt ist, hat folgende erfindungsgemässe Legierungszusammensetzung (in Tabelle 1 sind die Sollwerte der Schmelze angegeben):

| **Tabelle 1:** | | | | | |
|---|---|---|---|---|---|
| [Gew.%] | Fe | C | Si | Mn | Al |
| Probe 231 | Rest | 0,140 | 0,550 | 4,000 | 0,0005 |

Anhand der Verteilungsfunktion Fx(x) der Fig. 5 kann man ablesen, dass der überwiegende Anteil der Körner des Legierungsgefüges eine Korngrösse zwischen 0 und ca. 3 µm hat. Da die verwendeten EBSD-Untersuchungen eine untere Auflösungsgrenze bei ca. 0,1 µm haben, kann die durchschnittliche Verteilung der Korngrösse der bcc-a Phase auf den Bereich von ca. 0,1 µm bis ca. 3 µm eingegrenzt werden. Weitere EBSD-Untersuchungen haben ergeben, dass die Verteilung der Korngrösse der fcc-y Phase auf den Bereich von ca. 0,25 µm bis ca. 0,75 µm eingegrenzt werden kann.

Fig. 2 zeigt eine gängige Skala, die eine Einordnung von Stahlprodukten nach dem Durchmesser der Korngrösse ermöglicht. Die Stahlprodukte (Probe 231) der Erfindung liegen somit im Bereich ultrafeiner Körner (wenn man die durchschnittliche Verteilung des gesamten Gefüges betrachtet). Diese Einordnung lässt sich auch auf die anderen Legierungszusammensetzungen der Erfindung übertragen. Daher ist hier auch von einem ultrafeinen Multiphasen Gefüge und von einem ultrafeinen Multiphasen-bainitischen Gefüge die Rede, falls nachweisbare Bainit-Mikrostrukturen vorhanden sind, wie das z.B. bei der Probe 231 der Fall ist.

Wenn man sämtliche Korngrössen in die Betrachtung einbezieht, dann kann bei erfindungsgemässen Stahlprodukten eine Gesamtverteilung der Korngrössen im Bereich von ca. 0,1 µm bis ca. 3 µm (mehr als 80% der Körner liegen in dem Fenster von ca. 0,1 µm bis ca. 3 µm) festgestellt werden.

Vorzugsweise hat das gesamte Gefüge des erfindungsgemässen Stahlprodukts bei allen Ausführungsformen eine Korngrösse zwischen 1 und 2 µm, wie anhand von Auswertungen und Messungen an Stahlprodukten ermittelt werden konnte, die aus der Schmelze MF231 (Probe 231) stammen. Ganz besonders bevorzugt sind erfindungsgemässe Stahlprodukte mit einer Korngrösse von ca. 1,5 µm.

Gemäss Erfindung sind vor allem die Körner der Ferrit-Phasen und der Bainit-Mikrostruktur sehr fein. Besonders bevorzugt sind daher Legierungen, respektive Stahlprodukte, die eine Kombination aus Ferrit-Phasen und Bainit-Mikrostrukturen aufweisen.

Weitere vergleichende EBSD-Untersuchungen haben bestätigt, dass die Haltedauer Δ2 des zweiten Glühverfahrens wichtig ist, um das ultrafeine Gefüge auszubilden, respektive zu stabilisieren. Die folgende Haltedauer 3 h ≦ Δ2 ≦ 5 h liefert besonders vorteilhafte Ergebnisse.

Die folgende Tabelle 2 zeigt die konkrete Legierungszusammensetzung in Gew.% von verschiedenen Proben der Erfindung.

| **Tabelle 2:** | | | | |
|---|---|---|---|---|
| Probe | 230 | 231 | 232 | 233 |
| | Stahlprodukt | Stahlprodukt | Stahl produkt | Stahl produkt |
| Fe/Rest | X | X | X | X |
| C | 0.142 | 0.140 | 0.098 | 0.105 |
| Si | 0.520 | 0.540 | 0.320 | 0.340 |
| Mn | 4.120 | 4.070 | 4.940 | 4.970 |
| P | 0.0050 | 0.0051 | 0.0054 | 0.0057 |
| S | 0.0083 | 0.0084 | 0.0070 | 0.0075 |
| AI | 0.0100 | 0.0090 | 0.0090 | 0.009 |
| Cr | 0.016 | 0.016 | 0.016 | 0.015 |
| Ni | 0.011 | 0.012 | 0.012 | 0.011 |
| Mo | 0.004 | 0.005 | 0.006 | 0.005 |
| Cu | 0.015 | 0.005 | 0.015 | 0.006 |
| v | 0.002 | 0.008 | 0.002 | 0.008 |
| Nb | <0.002 | <0.002 | <0.002 | <0.002 |
| Ti | <0.001 | <0.016 | <0.01 | <0.015 |

Die folgende Tabelle 3 zeigt verschiedene charakteristische Grössen von Stahlprodukten in Form von Kaltbändern mit der konkreten Legierungszusammensetzung der Proben 231 und 233 der Erfindung, nachdem sie einem zweistufigen Glühverfahren (nach Fig. 4A) unterzogen wurden. Rₘ ist die Zugfestigkeit in MPa, Aₜₒₜₐₗ die Bruchdehnung in % (die Bruchdehnung ist proportional zur Duktilität), Rₘₓ Aₜₒₜₐₗ ist das Produkt von Zugfestigkeit und Bruchdehnung in MPa %.

EBSD-Untersuchungen und TEM-Untersuchungen (z.B der Probe 231) haben gezeigt, dass das zweistufige Glühverfahren nach Fig. 4A resultierende Stahlprodukte liefert, die einen Bainitgehalt von ca. 5% haben. TEM steht hier für Transmissionselektronenmikroskopie.

Tabelle 3 zeigt die besten Ergebnisse in Sachen Zugfestigkeit in Bezug auf das Produkt aus Rₘₓ Aₜₒₜₐₗ. Konkret wurden folgende Parameter beim zweistufigen Glühverfahren (nach Fig. 4A) vorgegeben: T1 = 810°C, Δ1 = 5 min, T2 = 650°C, Δ2 = 4 h. Vergleichsversuche mit konventionellen einstufigen Glühverfahren und konventionellen zweistufigen Glühverfahren zeigen, dass mit der Legierungszusammensetzung und dem Verfahren der Erfindung sehr gute Werte - vor allem was das Produkt aus Rₘₓ Aₜₒₜₐₗ anbelangt - erzielt werden können.

| **Tabelle 3** | | | | | |
|---|---|---|---|---|---|
| [Gew.%] | Rₘ [MPa] | Aₜₒₜₐₗ [%] | Rmx Atotal [MPa %] | Gefüge | Korngrösse gesamt [µm] |
| Probe 231 | >900 | 32 | >27000 | bis zu 5% Martensit, bis zu 5% Bainit, ca. 40 bis 70% ultrafeines Ferrit, 5%-15% Restaustenit | 0,1 - 10 (davon mehr als 80% zwischen 1 µm und 2 µm) |
| Probe 233 | 944 | 28 | 26200 | ca. 20% Martensit und/oder Bainit, ca. 70% ultrafeines Ferrit, 10%-15% Restaustenit | 0,1 - 10 (davon mehr als 80% zwischen 0,1 µm und 3 µm) |

Proben mit einer erfindungsgemässen Legierungszusammensetzung, die einem zweistufigen Glühverfahren (nach Fig. 4A oder 4B) unterzogen wurden, und die eine Zugfestigkeit haben, die oberhalb von Rₘ = 750 MPa liegen und/oder die ein Produkt aus Rₘₓ Aₜₒₜₐₗ haben, das oberhalb von 25000 MPa % liegt, sind besonders bevorzugt. Besonders bevforzugt sind erfindungsgemässe Legierungszusammensetzungen, die eine Zugfestigkeit haben, die oberhalb von Rₘ = 900 MPa liegen und/oder die ein Produkt aus Rₘₓ Aₜₒₜₐₗ haben, das oberhalb von 25200 MPa % liegt und insbesondere oberhalb von 27000 MPa %, wie bei der Probe 231.

EBSD-Untersuchungen und TEM-Untersuchungen (z.B der Probe 231) haben gezeigt, dass das zweistufige Glühverfahren nach Fig. 4B resultierende Stahlprodukte liefert, die einen Bainitgehalt von ca. 20% haben.

EBSD-Untersuchungen und TEM-Untersuchungen (z.B der Probe 231) haben gezeigt, dass der Anteil der Restaustenit-Bereiche oder -Phasen vorzugsweise zwischen 5 und 15%, bezogen auf das Volumen, beträgt.

## Patentansprüche

1. Verfahren zum Wärmebehandeln eines Mangan-Stahlprodukts, dessen Legierung umfasst:
- einen Kohlenstoffanteil (C) zwischen 0,09 und 0,15 Gew.%, und
- einen Mangananteil (Mn) im Bereich 3,5 Gew.% ≤ Mn ≤ 4,9 Gew.%,
- einen Siliziumanteil (Si),
- einen Aluminiumanteil (AI), und
- einen Chromanteil (Cr),
- wobei der folgende Zusammenhang des Siliziumanteils (Si), Aluminiumanteils (Al) und Chromanteils (Cr) gilt: 0.3 Gew.% ≤ Si + Al + Cr ≤ 3 Gew.%, und
- Eisen (Fe) als Grundelement und unvermeidbare Verunreinigungen;
wobei das Verfahren die folgenden Schritte umfasst:
- Durchführen eines ersten Glühverfahrens (S4.1) mit den folgenden Teilschritten
∘ Erwärmen (E1) des Stahlprodukts auf eine erste Haltetemperatur (T1), die oberhalb von 780 °C liegt,
∘ Halten (H1) des Stahlprodukts während einer ersten Zeitdauer (Δ1) auf der ersten Haltetemperatur (T1),
∘ Abkühlen (A1) des Stahlprodukts,
- Durchführen eines zweiten Glühverfahrens (S4.2), welches im Anschluss an das erste Glühverfahren (S4.1) durchgeführt wird, mit den folgenden Teilschritten
∘ Erwärmen (E2) des Stahlprodukts auf eine Haltetemperatur (T2), die oberhalb von 630 °C und unterhalb von 660 °C liegt,
∘ Halten (H2) des Stahlprodukts während einer zweiten Zeitdauer (Δ2) auf der Haltetemperatur (T2),
∘ Abkühlen (A2) des Stahlprodukts,
wobei das Abkühlen (A1; A2) des Stahlprodukts beim ersten Glühverfahren (S4.1) und beim zweiten Glühverfahren (S4.2) mit einer Abkühlrate erfolgt, die zwischen 25 Kelvin/Sekunde und 200 Kelvin/Sekunde liegt, und
wobei das Verfahren nach einem Warmwalz- und einem Kaltwalzschritt durchgeführt wird, und
wobei das wärmebehandelte Stahlprodukt Anteile einer bainitischen Mikrostruktur umfasst.

2. Verfahren nach Anspruch 1, **dadurch gekennzeichnet, dass** die erste Haltetemperatur (T1) so gewählt wird, dass sich das Stahlprodukt während des Haltens (H1) des Stahlprodukts im austenitischen Gebiet (γ) oberhalb von 780 °C befindet.

3. Verfahren nach Anspruch 1 oder 2, **dadurch gekennzeichnet, dass** das Abkühlen (A1; A2) des Stahlprodukts mit einer Abkühlrate erfolgt, die zwischen 40 Kelvin/Sekunde und 150 Kelvin/Sekunde liegt.

4. Verfahren nach Anspruch 1, 2 oder 3, **dadurch gekennzeichnet, dass** die zweite Haltetemperatur (T2) so gewählt wird, dass sich das Stahlprodukt während des Haltens (H2) des Stahlprodukts im zweiphasigen Gebiet (α+γ) oberhalb von 630 °C befindet.

5. Verfahren nach einem der vorhergehenden Ansprüche, **dadurch gekennzeichnet, dass** während des ersten Glühverfahrens (S4.1) und/oder während des zweiten Glühverfahrens (S4.2) das Erwärmen (E1; E2) mit einer Aufwärmrate erfolgt, die zwischen 4 Kelvin/Sekunde und 50 Kelvin/Sekunde liegt.

6. Verfahren nach einem der vorausgehenden Ansprüche, **dadurch gekennzeichnet, dass** der folgende Zusammenhang des Siliziumanteils (Si), Aluminiumanteils (Al) und Chromanteils (Cr) gilt: 1.2 Gew.% ≤ Si + Al + Cr ≤ 2 Gew.%.

7. Verfahren nach Anspruch 6, **dadurch gekennzeichnet, dass**
- der Chromanteil (Cr) stets kleiner ist als 0,4 Gew.% und/oder
- dass der Siliziumanteil (Si) zwischen 0,25 und 0,7 Gew.% und vorzugsweise im Bereich 0,3 ≤ Si ≤ 0,6 liegt.

8. Verfahren nach Anspruch 6 oder 7, **dadurch gekennzeichnet, dass** der Aluminiumanteil (Al) im Bereich 0,0005 ≤ Al ≤ 1 Gew.% und insbesondere im Bereich 0,0005 ≤ Al ≤ 0,0015 liegt.

9. Verfahren nach einem der Ansprüche 6 bis 8, **dadurch gekennzeichnet, dass** die Legierungszusammensetzung zusätzlich einen Stickstoffanteil (N) aufweist, der im Bereich zwischen 0.004 Gew.% und 0.012 Gew.% und insbesondere im Bereich zwischen 0.004 Gew.% und 0.006 Gew.% liegt.

10. Verfahren nach einem der vorhergehenden Ansprüche, **dadurch gekennzeichnet, dass** während des ersten Glühverfahrens (S4.1) das Abkühlen (A1) des Stahlprodukts so durchgeführt wird, dass der Verlauf der Temperatur (T) einer entsprechenden Abkühlkurve über die Zeit (t) aufgetragen einen Bereich der Bainitbildung (50) durchläuft.

11. Verfahren nach einem der vorausgehenden Ansprüche 6 bis 9, **dadurch gekennzeichnet, dass** durch Beimengen oder Zuchargieren von Silizium (Si) und Aluminium (Al) ein Bereich der Bainitbildung (50) beim Abkühlen (A1) des Stahlprodukts in Richtung eines schnelleren Abkühlens verschoben wird.

12. Verfahren nach einem der vorausgehenden Ansprüche, **dadurch gekennzeichnet, dass** die erste Zeitdauer (Δ1) im Bereich 3 ≤ Δ1 ≤ 10 Minuten und vorzugsweise im Bereich 4 ≤ Δ1 ≤ 5 Minuten liegt.

13. Verfahren nach einem der vorausgehenden Ansprüche, **dadurch gekennzeichnet, dass** die zweite Zeitdauer (Δ2) im Bereich 3 ≤ Δ2 ≤ 5 Stunden und vorzugsweise im Bereich 3,5 ≤ Δ2 ≤ 4,5 Stunden beträgt.

14. Stahlprodukt, hergestellt nach einem Verfahren gemäss einem der Ansprüche 1 bis 13, wobei die Legierung des Stahlprodukts umfasst:
- einen Kohlenstoffanteil (C) zwischen 0,09 und 0,15 Gew.%,
- einen Mangananteil (Mn) im Bereich 4,0 Gew.% ≤ Mn ≤ 4,9 Gew.%,
- einen Aluminiumanteil (Al) im Bereich 0,0005 ≤ Al ≤ 1 Gew.%, und insbesondere im Bereich 0,0005 ≤ Al ≤ 0,0015,
- einen Stickstoffanteil (N) im Bereich zwischen 0,004 Gew.% und 0,012 Gew.%,
- einen Siliziumanteil (Si) und
- einen Chromanteil (Cr),
mit Eisen (Fe) und unvermeidbaren Verunreinigungen als Restelement,
wobei der folgende Zusammenhang des Siliziumanteils (Si), Aluminiumanteils (Al) und Chromanteils (Cr) gilt: 0.3 Gew.% ≤ Si + Al + Cr ≤ 1.2 Gew.%, und wobei das Stahlprodukt eine Korngrössenverteilung mit einer durchschnittlichen Korngrösse aufweist, die kleiner ist als 3 µm und Anteile an Bainit-Mikrostrukturen umfasst.

15. Stahlprodukt nach Anspruch 14, wobei
- der Chromanteil (Cr) stets kleiner gleich 0,4 Gew.% ist und/oder
- der Siliziumanteil (Si) zwischen 0,25 und 0,7 Gew.% und vorzugsweise im Bereich 0,3 ≤ Si ≤ 0,6 liegt.

16. Stahlprodukt nach Anspruch 14, wobei das Stahlprodukt ein Gefüge mit Martensit-, Ferrit- und Restaustenit-Bereichen aufweist.

17. Stahlprodukt nach Anspruch 16, **dadurch gekennzeichnet, dass** der Anteil der Restaustenit-Bereiche oder -Phasen weniger als 20%, bezogen auf das Volumen, und vorzugsweise weniger als 15%, bezogen auf das Volumen, beträgt.

18. Stahlprodukt nach Anspruch 15 oder 16, **dadurch gekennzeichnet, dass** das Stahlprodukt Bainit-Mikrostrukturen umfasst, deren Anteil, bezogen auf das Volumen, kleiner gleich 20% beträgt.

19. Stahlprodukt nach einem der Ansprüche 14 bis 18, **dadurch gekennzeichnet, dass** das Stahlprodukt eine Gesamtverteilung der Korngrössen im Bereich von ca. 0,1 µm bis ca. 3 µm hat, wobei mehr als 80% der Körner in dem Fenster von ca. 0,1 µm bis ca. 3 µm liegen.

## Claims

1. Method for heat treating a manganese steel product whose alloy comprises:
- a carbon fraction (C) between 0.09 and 0.15 wt.%, and
- a manganese fraction (Mn) in the range of 3.5 wt.% ≤ Mn ≤ 4.9 wt.%,
- a silicium fraction (Si),
- an aluminium fraction (Al), and
- a chromium fraction (Cr),
- wherein the following relationship between the silicium fraction (Si), aluminium fraction (Al) and chromium fraction (Cr) holds: 0.3 wt.% ≤ Si + Al + Cr ≤ 3 wt.%, and
- iron (Fe) as a basic element and unavoidable impurities;
wherein the method comprises the following steps:
- performing a first annealing process (S4.1) with the following substeps
∘ heating (E1) the steel product to a first holding temperature (T1), which lies above 780°C,
∘ holding (H1) the steel product during a first time period (Δ1) at the first holding temperature (T1),
∘ cooling (A1) the steel product,
- performing a second annealing process (S4.2) which is carried out subsequently to the first annealing process (S4.1), with the following substeps
∘ heating (E2) the steel product to a holding temperature (T2), which lies above 630°C and below 660°C,
∘ holding (H2) the steel product during a second time period (Δ2) at the holding temperature (T2),
∘ cooling (A2) the steel product,
wherein the cooling (A1; A2) of the steel product during the first annealing process (S4.1) and during the second annealing process (S4.2) is carried out at a cooling rate which lies between 25 Kelvin/second and 200 Kelvin/second, and
wherein the method is carried out after a hot rolling and a cold rolling step, and
wherein the heat treated manganese steel product comprises fractions of bainite microstructure.

2. Method according to claim 1, **characterized in that** the first holding temperature (T1) is selected so that during the holding (H1) of the steel product, the steel product is located in the austenitic range (y) above 780°^{C}.

3. Method according to claim 1 or 2, **characterized in that** the cooling (A1; A2) of the steel product is carried out at a cooling rate which lies between 40 Kelvin/second and 150 Kelvin/second.

4. Method according to claim 1, 2 or 3, **characterized in that** the second holding temperature (T2) is selected so that during holding (H2) of the steel product, the steel product is located in the two-phase range (α+γ) above 630°C.

5. Method according to one of the preceding claims, **characterized in that** during the first annealing process (S4.1) and/or during the second annealing process (S4.2) the heating (E1; E2) is carried out at a heating rate which lies between 4 Kelvin/second and 50 Kelvin/second.

6. Method according to any one of the preceding claims, **characterized in that** the following relationship between the silicium fraction (Si), aluminium fraction (Al) and chromium fraction (Cr) holds: 1.2 wt.% ≤ Si + Al + Cr ≤ 2 wt.%.

7. Method according to claim 6, **characterized in that**
- the chromium fraction (Cr) is always less than 0.4 wt.% and/or
- that the silicium fraction (Si) lies between 0.25 and 0.7 wt.% and preferably lies in the range of 0.3 ≤ Si ≤ 0.6.

8. Method according to claim 6 or 7, **characterized in that** the aluminium fraction (Al) lies in a range of 0.0005 ≤ Al ≤ 1 wt.% and in particular in a range of 0.0005 ≤ Al ≤ 0.0015.

9. Method according to one of claims 6 to 8, **characterized in that** the alloy composition additionally comprises a nitrogen fraction (N) which lies in the range between 0.004 wt.% and 0.012 wt.% and in particular lies in the range between 0.004 wt.% and 0.006 wt.%.

10. Method according to any one of preceding claims, **characterized in that** during the first annealing process (S4.1) the cooling (A1) of the steel product is carried out so that the course of the temperature (T) of a corresponding cooling curve plotted over the time (t) passes through a region of bainite formation (50).

11. Method according to any one of the preceding claims 6 to 9, **characterized in that** by admixing or adding silicium (Si) and aluminium (Al) a region of bainite formation (50) during cooling (A1) of the steel product is shifted in a direction of a more rapid cooling.

12. Method according to any one of the preceding claims, **characterized in that** the first time period (Δ1) lies in the range of 3 ≤ Δ1 ≤ 10 minutes and preferably in the range of 4 ≤ Δ1 ≤ 5 minutes.

13. Method according to any one of the preceding claims, **characterized in that** the second time period (Δ2) is in the range of 3 ≤ Δ2 ≤ 5 hours and preferably in the range of 3.5 ≤ Δ2 ≤ 4.5 hours.

14. Steel product, produced by a method according to one of the claims 1 to 13, wherein the alloy of the steel product comprises:
- a carbon fraction ^{©} between 0.09 and 0.15 wt.%,
- a manganese fraction (Mn) in the range of 4.0 wt.% ≤ Mn ≤ 4.9 wt.%,
- an aluminium fraction (Al) in the range of 0.0005 ≤ Al ≤ 1 wt.% 0.15 and in particular in the range of 0.0005 ≤ Al ≤ 0.0015,
- a nitrogen fraction (N) in the range between 0.004 wt.% and 0.012 wt.%,
- a silicium fraction (Si) and
- a chromium fraction (Cr),
having iron (Fe) and unavoidable impurities as remainder element,
wherein the following relationship holds between the silicium fraction (Si), aluminium fraction (Al) and chromium fraction (Cr): 0.3 wt.% ≤ Si + Al + Cr ≤ 1.2 wt.%, and
wherein the steel product has a grain size distribution with an average grain size which is less than 3 µm and comprise fractions of bainite microstructure.

15. Steel product according to claim 14, wherein
- the chromium fraction (Cr) is always less than or equal to 0.4 wt.% and/or
- the silicium fraction (Si) lies between 0.25 and 0.7 wt.% and preferably in the range of 0.3 ≤ Si ≤ 0.6.

16. Steel product according to claim 14, wherein the steel product has a structure with martensite, ferrite and retained austenite regions.

17. Steel product according to claim 16, **characterized in that** the fraction of retained austenite regions or phases is less than 20% relative to the volume, and preferably less than 15% relative to the volume.

18. Steel product according to claim 15 or 16, **characterized in that** the steel product comprises bainite microstructures whose fraction relative to the volume is less than or equal to 20%.

19. Steel product according to one of claims 14 to 18, **characterized in that** the steel product has an overall grain size distribution in the range of about 0.1 µm to about 3 µm, wherein more than 80% of the grains lie in the window of about 0.1 µm to about 3 µm.

## Revendications

1. Procédé de traitement thermique d'un produit en acier au manganèse, dont l'alliage comprend :
- une fraction de carbone (C) comprise entre 0,09 et 0,15 % en poids, et
- une fraction de manganèse (Mn) comprise dans la plage de 3,5 % en poids ≤ Mn ≤ 4,9 % en poids,
- une fraction de silicium (Si),
- une fraction d'aluminium (Al), et
- une fraction de chrome (Cr),
- dans lequel on applique le rapport suivant entre la fraction de silicium (Si), la fraction d'aluminium (Δ1) et la fraction de chrome (Cr) : 0,3 % en poids ≤ Si + Al + Cr ≤ 3 % en poids, et
- du fer (Fe) comme élément de base et des impuretés inévitables;
le procédé comprenant les étapes suivantes:
- effectuer un premier procédé de recuit (S4.1) avec les étapes partielles suivantes
• chauffer (E1) le produit en acier à une première température de maintien (T1) qui se situe au-dessus de 780°C,
• maintenir (H1) le produit en acier pendant une première durée (Δ1) à la première température de maintien (T1),
• refroidir (A1) le produit en acier,
- effectuer un second procédé de recuit (S4.2) qui intervient à la suite du premier procédé de recuit (S4.1) avec les étapes partielles suivantes
• chauffer (E2) le produit en acier à une température de maintien (T2) qui se situe au-dessus de 630 °C et dessous 660 °C,
• maintenir (H2) le produit en acier pendant une deuxième durée (Δ2) à la température de maintien (T2),
• refroidir (A2) le produit en acier,
dans lequel le refroidissement (A1 ; A2) du produit en acier a lieu lors du premier procédé de recuit (S4.1) et lors du deuxième procédé de recuit (S4.2) avec une vitesse de refroidissement qui se situe entre 25 Kelvin/seconde et 200 Kelvin/seconde, et
dans lequel le procédé est effectué après une étape de laminage à chaud et de laminage à froid, et
dans lequel le produit en acier traité thermiquement comprend des fractions d'une microstructure bainitique.

2. Procédé selon la revendication 1, **caractérisé en ce que** la première température de maintien (T1) est choisie de telle sorte que le produit en acier se trouve, pendant le maintien (H1) du produit en acier dans la région austénitique (y), au-dessus de 780 °C.

3. Procédé selon la revendication 1 ou 2, **caractérisé en ce que** le refroidissement (A1 ; A2) du produit en acier intervient à une vitesse de refroidissement comprise entre 40 Kelvin/seconde et 150 Kelvin/seconde.

4. Procédé selon la revendication 1, 2 ou 3, **caractérisé en ce que** la deuxième température de maintien (T2) est choisie de telle sorte que le produit en acier se trouve, pendant le maintien (H2) du produit en acier dans la région biphasée (α+γ ), au-dessus de 630 °C.

5. Procédé selon l'une des revendications précédentes, **caractérisé en ce que**, pendant le premier procédé de recuit (S4.1) et/ou pendant le deuxième procédé de recuit (S4.2), le chauffage (E1 ; E2) intervient avec une vitesse de chauffage comprise entre 4 Kelvin/seconde et 50 Kelvin/seconde.

6. Procédé selon l'une des revendications précédentes, **caractérisé en ce qu'**on applique le rapport suivant entre la fraction de silicium (Si), la fraction d'aluminium (Δ1) et la fraction de chrome (Cr) : 1,2 % en poids ≤ Si + Al + Cr ≤ 2 % en poids.

7. Procédé selon la revendication 6, **caractérisé en ce que**
- la fraction de chrome (Cr) est toujours inférieure à 0,4 % en poids, et/ou
- la fraction de silicium (Si) est comprise entre 0,25 et 0,7 % en poids et de préférence dans la plage de 0,3 ≤ Si ≤ 0,6.

8. Procédé selon la revendication 6 ou 7, **caractérisé en ce que** la fraction d'aluminium (Δ1) est comprise dans la plage de 0,0005 ≤ Al ≤ 1 % en poids, et en particulier dans la plage de 0,0005 ≤ Al ≤ 0,0015.

9. Procédé selon l'une des revendications 6 à 8, **caractérisé en ce que** la composition d'alliage présente en plus une fraction d'azote (N) qui se situe dans la plage comprise entre 0,004 % en poids et 0,012 % en poids, en particulier dans la plage comprise entre 0,004 % en poids et 0,006 % en poids.

10. Procédé selon l'une des revendications précédentes, **caractérisé en ce que**, pendant le premier procédé de recuit (S4.1), le refroidissement (A1) du produit en acier est réalisé de telle sorte que l'évolution de la température (T) d'une courbe de refroidissement correspondante tracée en fonction du temps (t) passe par une zone de formation de bainite (50).

11. Procédé selon l'une des revendications précédentes 6 à 9, **caractérisé en ce que** l'incorporation ou le rajout de silicium (Si) et d'aluminium (Δ1) permet de repousser une zone de formation de bainite (50), lors du refroidissement (A1) du produit en acier, dans le sens d'un refroidissement plus rapide.

12. Procédé selon l'une des revendications précédentes, **caractérisé en ce que** la première durée (Δ1) se situe dans la plage de 3 ≤ Δ1 ≤ 10 minutes et de préférence dans la plage de 4 ≤ Δ1 ≤ 5 minutes.

13. Procédé selon l'une des revendications précédentes, **caractérisé en ce que** la deuxième durée (Δ2) se situe dans la plage de 3 ≤ Δ2 ≤ 5 heures et de préférence dans la plage de 3,5 ≤ Δ2 ≤ 4,5 heures.

14. Produit en acier fabriqué conformément à un procédé selon l'une des revendications 1 à 13, dans lequel l'alliage du produit en acier comprend :
- une fraction de carbone (C) comprise entre 0,09 et 0,15 % en poids,
- une fraction de manganèse (Mn) comprise dans la plage de 4,0 % en poids ≤ Mn ≤ 4,9 % en poids,
- une fraction d'aluminium (Δ1) comprise dans la plage de 0,0005 ≤ Al≤ 1 % en poids, et en particulier dans la plage de 0,0005 ≤ Al ≤ 0,0015,
- une fraction d'azote (N) dans la plage entre 0,004 % en poids et 0,012 % en poids,
- une fraction de silicium (Si) et
- une fraction de chrome (Cr),
avec du fer (Fe) et des impuretés inévitables comme élément résiduel, dans lequel on applique le rapport suivant entre la fraction de silicium (Si), la fraction d'aluminium (Δ1) et la fraction de chrome (Cr) : 0,3 % en poids ≤ Si + Al + Cr ≤ 1,2 % en poids, et dans lequel le produit en acier présente une répartition granulométrique avec une taille de grain moyenne qui est inférieure à 3 µm et qui comprend des fractions de microstructures de bainite.

15. Produit en acier selon la revendication 14, dans lequel
- la fraction de chrome (Cr) est toujours inférieure ou égale à 0,4 % en poids, et/ou
- la fraction de silicium (Si) est comprise entre 0,25 et 0,7 % en poids et de préférence dans la plage de 0,3 ≤ Si ≤ 0,6.

16. Produit en acier selon la revendication 14, le produit en acier présentant une structure avec des régions martensitiques, ferritiques et d'austénite résiduelle.

17. Produit en acier selon la revendication 16, **caractérisé en ce que** la fraction des régions ou des phases d'austénite résiduelle est inférieure à 20 % rapportée au volume, et de préférence inférieure à 15 % rapportée au volume.

18. Produit en acier selon la revendication 15 ou 16, **caractérisé en ce que** le produit en acier comprend des microstructures de bainite dont la fraction est inférieure ou égale à 20 % rapportée au volume.

19. Produit en acier selon l'une des revendications 14 à 18, **caractérisé en ce que** le produit en acier a une répartition globale des tailles de grain dans la plage d'environ 0,1 µm à environ 3 µm, plus de 80 % des grains étant situés dans la plage d'environ 0,1 µm à environ 3 µm.
